# EUROPÄISCHE PATENTSCHRIFT

(11) **EP 0 538 734 B1**
(45) Veröffentlichungstag und Bekanntmachung des Hinweises auf die Patenterteilung: **06.12.1995**
(21) Anmeldenummer: 92117603.8
(22) Anmeldetag: 15.10.1992
(51) Int. Cl.: C10M 105/00, C09J 4/00

(54) **Lagerstabiler Cyanoacrylat-Klebstoff in Al-Tuben**
Storage stable cyanoacrylate adhesive in aluminum tubes
Adhésif à base de cyanoacrylate stable au stockage, dans des tubes en aluminium

(30) Priorität: 24.10.1991 DE 4135116
(43) Veröffentlichungstag der Anmeldung: 28.04.1993
(73) Patentinhaber: Henkel Kommanditgesellschaft auf Aktien, 40191 Düsseldorf (DE)
(72) Erfinder: Lier, Rolf, W-3057 Neustadt (DE); Densky, Herbert, W-3013 Barsinghausen 14 (DE)

(56) Entgegenhaltungen:
- EP-A- 0 192 329
- EP-A- 0 276 568
- BE-A- 890 553
- DE-A- 4 109 105
- US-A- 3 505 844
- US-A- 3 523 628
- US-A- 3 523 895
- US-A- 4 980 086
- DATABASE WPIL Week 9045, Derwent Publications Ltd., London, GB; AN 90-338154

## Beschreibung

Die Erfindung betrifft einen lagerstabilen Cyanoacrylat-Klebstoff in Al-Tuben und die Al-Tuben.

Cyanoacrylat-Klebstoffe enthalten als wesentliche Komponente 2-Cyanoacrylsäureester. Deren Polymerisation wird sehr leicht und schnell durch Spuren von Anionen initiiert. Wegen dieser sekundenschnellen Reaktion kann die Lagerung von Cyanoacrylat-Klebstoff Schwierigkeiten bereiten. Das gilt insbesondere für die Lagerung in Al-Tuben. Füllt man nämlich in die Al-Tuben einen Cyanoacrylat-Klebstoff derselben Zusammensetzung wie für Kunststoff-Fläschchen, dann beobachtet man häufig bereits nach weniger als 6 Monaten bei 20 °C eine unerwünschte Polymerisation. Der Klebstoff ist damit unbrauchbar. Zur Vermeidung dieser vorzeitigen Polymerisation wird der Klebstoff mit 1 000 ppm an einer Säure (z.B. Phosphonsäure) überstabilisiert. Damit kann zwar die vorzeitige Polymerisation weitgehend vermieden werden, jedoch dauert dann die Verklebung wesentlich länger, z.B. 2 Minuten anstelle von 5 Sekunden.

Die erfindungsgemäße Aufgabe besteht also darin, den Cyanoacrylat-Klebstoff in Al-Tuben zu stabilisieren, ohne den Nachteil einer verlängerten Reaktionszeit in Kauf zu nehmen.

Die erfindungsgemäße Lösung ist den Patentansprüchen zu entnehmen. Sie beruht im wesentlichen auf der Erkenntnis, daß der Schmierstoff zur Herstellung der Al-Tuben für die Lagerstabilität von Bedeutung ist und daß er schwach sauer reagieren muß.

Bei den Cyanoacrylat-Klebstoffen handelt es sich um Klebstoffe auf der Basis von 2-Cyanoacrylsäureestern der allgemeinen Formel I

H₂C=C(CN)-COOR (I)

in der R eine Alkyl-, Alkenyl-, Cycloalkyl-, Aryl-, Alkoxyalkyl-, Aralkyl- oder Haloalkylgruppe bedeutet, insbesondere eine Methyl-, Ethyl-, n-Propyl-, iso-Propyl-, n-Butyl-, iso-Butyl-, Pentyl-, Hexyl-, Allyl-, Methallyl-, Crotyl-, Propargyl-, Cyclohexyl-, Benzyl-, Phenyl-, Cresyl-, 2-Chlorethyl-, 3-Chlorpropyl-, 2-Chlorbutyl-, Trifluorethyl-, 2-Methoxyethyl-, 3-Methoxybutyl- und 2-Ethoxyethylgruppe ist. Die vorgenannten Cyanoacrylate sind dem Klebstoff-Fachmann bekannt, vgl. Ullmann's Encyclopaedia of Industrial Chemistry, Bd. Al, S. 240, Verlag Chemie Weinheim (1985) sowie US-PS 3 254 111 und US-PS 3 654 340.
Bevorzugte Monomere sind die Methoxyethyl-, Ethoxyethyl-, Methyl-, Ethyl-, Propyl- oder Butyl-Ester der 2-Cyanoacrylsäure.

Mit "Tuben" sind verschließbare Behälter zur Aufbewahrung von Cyanoacrylat-Klebstoff gemeint, unabhängig von ihrer Größe, ihrer Form oder der Art ihres Verschlusses. Hauptsächlich geht es aber um röhrenförmige, biegsame, an einem Ende flach aus laufende Behälter mit einem Schraubverschluß. Die Tuben sind aus "Aluminium" hergestellt. Damit ist Reinaluminium mit den verschiedenen Reinheitsgraden gemeint, vor allem aber Aluminiumlegierungen auf der Basis von Al/Mn, Al/Mg, Al/Mn/Mg, Al/Si/Mg, Al/Zn/Mg, Al/Zn/Mg/Cu und Al/Cu/Mg. Das Al-Halbzeug hat vorzugsweise eine Dicke von 2 bis 5 mm, insbesondere 4,0 bis 4,5 mm

Der Schmierstoff beeinflußt neben dem Halbzeug aus Aluminium, dem Werkzeug und den Maschinen entscheidend das Umformergebnis. Bei seiner Auswahl müssen folgende Gesichtspunkte berücksichtigt werden: Reibkraft, Werkzeugverschleiß, Druckbeständigkeit, Temperaturbeständigkeit, Oberflächenausbildung, Werkzeugverschmutzung, Aufbringen und Entfernen des Schmierstoffes, Werkzeugkorrosion, Wirtschaftlichkeit. Für das Aluminium-Halbzeug wie Bleche, Bänder, Folien und Ronden werden als Tiefziehmittel angegeben (s. Berichte zum Symposium der deutschen Gesellschaft für Metallkunde "Tiefziehen" (1975), S. 180 bis 197):
a) Schmiermittel mit Schichtgitteraufbau bzw. lamellare Feststoffe wie Molybdändisulfid und Graphit,
b) Feste organische Metallseifen wie Zinkstearat sowie feste Fettsäuren, z.B. Palmitinsäure oder Stearinsäure, die in flüchtigen Kohlenwasserstoffen gelöst sind,
c) Mineralöle mit Zusätzen von Fettsäuren oder Mineralöle mit fetten Ölen sowie Zusätzen von Schwefel und Chloriden,
d) Emulsionen von c) mit Wasser und
e) Seifenlösungen mit Fettkomponenten.

Üblicherweise werden Stearate als Fließpreßmittel verwendet, vor allem Metallstearate und insbesondere Zinkstearat. Es wird auf die Ronden aufgepudert und nach dem fließpressen bei ca. 300 bis 400 °C ausgebrannt. Zurück bleibt ein unsichtbares Zinkoxid, welches normalerweise nicht für das Füllgut störend wirkt. Für Cyanacrylate wirken jedoch die Metalloxide bzw. Metallhydroxide polymerisationsauslösend.

Man kann auch Stearinsäureamide als Fließpreßmittel für Al-Tuben für Cyanacrylate einsetzen. Es wird auf die Al-Ronden aufgetragen und nach dem Fließpressen bei Temperaturen oberhalb von 460 °C in mehr als 10 Minuten in Gegenwart von Luft zersetzt. Dabei bleiben deutlich sichtbar dunkelbraune Flecken auf der Al-Innenseite zurück. Je mehr davon vorhanden sind, um so geringer ist die Lagerfähigkeit des Cyanoacrylat-Klebstoffes. Ihre Häufigkeit ist von der Korngröße des Stearinsäureamids, der Dicke und Gleichmäßigkeit seines Auftrags, den Zersetzungsbedingungen usw. abhängig. In der großtechnischen Produktion lassen sich derartige Ungleichmäßigkeiten nicht vermeiden. Daher sind damit fließgepreßte Al-Tuben zum Befüllen mit üblichen Cyanoacrylat-Klebstoffen nicht geeignet. Es kommt zu einer vorzeitigen unerwünschten Polymerisation.

Es sind auch Schmierstoffe zum Umformen von Al-Halbzeug bekannt, die Fettsäuren und Fettsäureamide enthalten (s. EP-A-276 568 und EP-A-192 329). Die Herstellung von Al-Tuben wird in den zitierten Dokumenten jedoch nicht beschrieben.

Überraschenderweise zeigte es sich nun, daß bei Verwendung eines Gemisches aus Fettsäureamid und Fettsäure als Schmierstoff die Aluminium-Tuben sehr gut zur Lagerung von Cyanoacrylat-Klebstoff geeignet sind.

Unter "Fettsäureamide" werden Amide der allgemeinen Formel R₃-CO-NR₁R₂ verstanden, bei denen R₃ für einen Alkylrest mit mehr als 9 C-Atomen steht, insbesondere mit 11 bis 21 C-Atomen. Die Fettsäureamide können auch am Stickstoffatom Alkyl-Substituenten mit 1 bis 6 C-Atomen tragen. In der Regel handelt es sich bei den Fettsäureamiden um Gemische. Bevorzugt wird das Stearinsäureamid.

Zweckmäßigerweise werden langkettige Fettsäuren der allgemeinen Formel CH₃-(CH₂)ₙ-COOH eingesetzt, wobei n > 10 und vorzugsweise 16 ist. Auch hierbei handelt es sich in der Regel um Gemische verschiedener Fettsäuren wie Undecan-, Laurin-, Tridecan-, Myristin-, Pentadecan-, Palmitin-, Margarin-, Stearin-, Nonadecan-, Arachin- und Behen-Säure.

Um sowohl eine ausreichende Lagerstabilität als auch eine ausreichende Schmierwirkung zu erzielen, muß die Fettsäure in einer bestimmten Konzentration in dem Fettsäureamid vorliegen. Im allgemeinen kommen auf 100 Gew.-Teile Fettsäureamid 10 bis 70 Gew.-Teile Fettsäure, vorzugsweise 20 bis 50 Gew.-Teile. Die genauen Grenzen hängen jedoch noch von den konkret eingesetzten Fettsäureamiden und Fettsäuren ab, insbesondere von der Menge der verunreinigenden Basen in dem Fettsäureamid.

Das Fettsäureamid und die Fettsäure werden gemischt, indem beide Stoffe in pulverförmigem Zustand in einer Mischtrommel vermischt werden.

Das Fließpreßmittel wird auf die Al-Ronde aufgetragen, indem das Fließpreßmittel in einer Mischtrommel auf die Al-Ronden aufgepudert wird.

Die Ronde mit dem aufgetragenen Fließpreßmittel wird fließgepreßt, indem ein Stempel auf die Ronde trifft und das Aluminium sich zwischen Stempel und Außenwand der Form legt.

Die fließgepreßte Al-Ronde wird zu einer Tube weiterverarbeitet, indem die Hinterkanten beschnitten und auf dem Vorderteil ein Gewinde aufgebracht wird.

Vorzugsweise schließt sich an das Fließpressen eine Erwärmung in Gegenwart von Luft auf ca. 300 °C für mindestens 10 Minuten an.

Das erfindungsgemäße Fließpreßmittel ermöglicht nicht nur die Herstellung von Al-Tuben ohne Probleme beim Fließpressen, sondern vor allem auch die Lagerung von Cyanoacrylat-Klebstoffen über einen sehr langen Zeitraum von mehr als 12 Monaten bei Raumtemperatur und ermöglicht gleichzeitig eine sehr schnelle Reaktion innerhalb von ca. 3 Sekunden beim Verkleben. Weitere Vorteile sind, daß man Tuben erhält, die optisch fleckenfrei, blank und absolut rückstandsfrei sind. Dies wird auch in der Pharmaindustrie gefordert.

Die Erfindung wird anhand von folgendem Beispiel näher erläutert.

### Beispiel

100 Gew.-Teile von Stearinsäureamid mit dem Handelsnamen COSMIC-WAX 84 der Firma Abril Industrial Waxes Ltd. werden mit A) 50 Gew.-Teilen und B) 25 Gew.-Teilen einer Stearinsäure gemischt, indem beide Stoffe im pulverförmigen Zustand in einer Mischtrommel vermischt werden.

25 g der erfindungsgemäßen Fließpreßmittel A und B sowie des Fließpreßmittels Stearinsäureamid (ohne weiteren Zusatz an Stearinsäure) wurden auf 1 kg Al-Ronden mit einer Dicke von ca. 5 mm und einem Durchmesser von 13 mm aufgetragen, indem das Fließpreßmittel in einer Mischtrommel auf die Al-Ronden aufgepudert wird.

Aus den so präparierten Al-Ronden wurden ca. 3 Mill. Tuben hergestellt mit einem Füllvolumen von 3 ml.

Die Al-Tuben wurden bei 460 °C ca. 10 Minuten lang an Luft erwärmt. Die erfindungsgemäßen Fließpreßmittel führten zu blanken hochglänzenden fleckenfreien Oberflächen, das Stearinsäureamid dagegen zu Tuben mit braunen Flecken.

Die Al-Tuben wurden mit Cyanoacrylat-Klebstoff folgender Zusammensetzung gefüllt: 95 Cyanacrylat, 5 % Polymethylmethacrylat.

Der Cyanoacrylat-Klebstoff wurde in den Al-Tuben bei 80 °C gelagert. Nach 12 Tagen Lagerung war der Klebstoff in den erfindungsgemäß hergestellten Al-Tuben noch ohne weiteres brauchbar. Das entspricht einer Lagerzeit von ca. 2 Jahren bei Raumtemperatur. Der Klebstoff in den üblich behandelten Al-Tuben war dagegen schon nach ca. 4 bis 7 Tagen polymerisiert und damit unbrauchbar.

Die Temperaturbehandlung kann bei den erfindungsgemäßen Fließpreßmitteln auch bei niedrigeren Temperaturen stattfinden, unter Umständen sogar ganz entfallen:
- Eine Verringerung der Temperatur von 460 °C auf 350 °C führte praktisch zu den gleichen Ergebnissen.
- In Al-Tuben ohne jegliche Wärmebehandlung konnte der Cyanoacrylat-Klebstoff 8 bis 10 Tage bei 80 °C ohne Polymerisation gelagert werden. Die mit dem bekannten Tiefziehmittel hergestellten Al-Tuben führte dagegen zu einer Polymerisation in weniger als einem Tag.

Die Brauchbarkeit des gelagerten Cyanoacrylat-Klebstoffs wurde geprüft, indem man Aushärtzeiten und Klebkraft überprüft.

## Patentansprüche

1. Lagerstabiler Cyanoacrylat-Klebstoff in Al-Tuben, dadurch gekennzeichnet, daß bei der Herstellung der Al-Tube ein Schmierstoff als Fließpreßmittel verwendet wurde, der ein Fettsäureamid und eine Fettsäure enthält.

2. Lagerstabiler Cyanoacrylat-Klebstoff nach Anspruch 1, gekennzeichnet dadurch, daß der bei der Herstellung der Tuben ein Fettsäureamid der allgemeinen Formel R₃-CO-NR₁R₂, wobei R₁ und R₂ unabhängig voneinander H oder eine Alkylgruppe mit 1 bis 6 C-Atomen, insbesondere in beiden Fällen gleichzeitig H sind, und wobei R₃ eine Alylgruppe mit mehr als 9, insbesondere 11 bis 21, C-Atomen ist, verwendet wurde.

3. Lagerstabiler Cyanoacrylat-Klebstoff nach Anspruch 1, gekennzeichnet dadurch, daß der bei der Herstellung der Tuben eine Fettsäure der allgemeinen Formel CH₃-(CH₂)ₙ-COOH, wobei n > 10 ist, vorzugsweise 16, verwendet wurde.

4. Lagerstabiler Cyanoacrylat-Klebstoff nach Anspruch 1, gekennzeichnet dadurch, daß der bei der Herstellung der Tuben ein Gehalt an Fettsäure von 10 bis 70 Gew.-%, bezogen auf das Fettsäureamid, vorzugsweise 20 bis 50 Gew.-%, verwendet wurde.

5. Lagerstabiler Cyanoacrylat-Klebstoff nach Anspruch 1, gekennzeichnet durch die Verfahrensschritte bei der Herstellung der Tuben:
a) Auftrag des Schmierstoffes auf das Al-Halbzeug und
b) Umformen des Al-Halbzeugs, wobei sich vorzugsweise folgender Schritt anschließt:
c) Erwärmen auf mehr als 300 °C für mindestens 10 Minuten.

6. Al-Tuben, dadurch gekennzeichnet, daß bei ihrer Herstellung ein Schmierstoff als Fließpreßmittel verwendet wurde, der ein Fettsäureamid und eine Fettsäure enthält.

7. Al-Tuben nach Anspruch 6, gekennzeichnet dadurch, daß bei deren Herstellung ein Fettsäureamid der allgemeinen Formel R₃-CO-NR₁R₂, wobei R₁ und R₂ unabhängig voneinander H der eine Alkylgruppe mit 1 bis 6 C-Atomen, insbesondere in beiden Fällen gleichzeitig H sind, und wobei R₃ eine Alkylgruppe mit mehr als 9, insbesondere 11 bis 21, C-Atomen ist, verwendet wurde.

8. Al-Tuben nach Anspruch 6 oder 7, gekennzeichnet dadurch, daß bei deren Herstellung eine Fettsäure der allgemeinen Formel CH₃-(CH₂)ₙ-COOH, wobei n > 10 ist, vorzugsweise 16, verwendet wurde.

9. Al-Tuben nach Anspruch 6, 7 oder 8, gekennzeichnet dadurch, daß bei deren Herstellung einen Gehalt an Fettsäure von 10 bis 70 Gew.-%, bezogen auf das Fettsäureamid, vorzugsweise 20 bis 50 Gew.-%, verwendet wurde.

10. Al-Tuben nach Anspruch 6, 7, 8 oder 9, gekennzeichnet durch die Verfahrensschritte bei der Herstellung der Tuben
a) Auftrag des Schmierstoffes auf das Al-Halbzeug und
b) Umformen des Al-Halbzeugs, wobei sich vorzugsweise folgender Schritt anschließt:
c) Erwärmen auf mehr als 300 °C für mindestens 10 Minuten.

## Claims

1. A storage-stable cyanoacrylate adhesive in Al tubes, characterized in that a lubricant containing a fatty acid amide and a fatty acid was used as flow-pressing aid in the production of the Al tube.

2. A storage-stable cyanoacrylate adhesive as claimed in claim 1, characterized in that a fatty acid amide corresponding to the general formula R₃-CO-NR₁R₂, where R₁ and R₂ independently of one another represent H or an alkyl group containing 1 to 6 carbon atoms and, more particularly, are both H and R₃ is an alkyl group containing more than 9 and, more particularly, 11 to 21 carbon atoms, was used in the production of the tubes.

3. A storage-stable cyanoacrylate adhesive as claimed in claim 1, characterized in that a fatty acid corresponding to the general formula CH₃-(CH₂)ₙ-COOH, where n > 10, preferably 16, was used in the production of the tubes.

4. A storage-stable cyanoacrylate adhesive as claimed in claim 1, characterized in that a content of fatty acid of 10 to 70% by weight, based on the fatty acid amide, and preferably 20 to 50% by weight was used in the production of the tubes.

5. A storage-stable cyanoacrylate adhesive as claimed in claim 1, characterized by the following process steps in the production of the tubes:
a) application of the lubricant to the semi-finished Al product,
b) forming of the semi-finished Al product, the following step preferably being carried out thereafter:
c) heating to more than 300°C for at least 10 minutes.

6. Al tubes, characterized in that a lubricant containing a fatty acid amide and a fatty acid was used as flow-pressing aid in their production.

7. Al tubes as claimed in claim 6, characterized in that a fatty acid amide corresponding to the general formula R₃-CO-NR₁R₂, where R₁ and R₂ independently of one another represent H or an alkyl group containing 1 to 6 carbon atoms and, more particularly, are both H and R₃ is an alkyl group containing more than 9 and, more particularly, 11 to 21 carbon atoms, was used in their production.

8. Al tubes as claimed in claim 6 or 7, characterized in that a fatty acid corresponding to the general formula CH₃-(CH₂)ₙ-COOH, where n > 10, preferably 16, was used in their production.

9. Al tubes as claimed in claim 6, 7 or 8, characterized in that a content of fatty acid of 10 to 70% by weight, based on the fatty acid amide, and preferably 20 to 50% by weight was used in their production.

10. Al tubes as claimed in claim 6, 7 or 8, characterized by the following process steps in the production of the tubes:
a) application of the lubricant to the semi-finished Al product,
b) forming of the semi-finished Al product, the following step preferably being carried out thereafter:
c) heating to more than 300°C for at least 10 minutes.

## Revendications

1. Adhésif à base de cyanoacrylate stable au stockage en tube en aluminium, caractérisé en ce que lors de la fabrication des tubes en aluminium, un agent lubrifiant a été utilisé en tant qu'agent de moulage par extrusion, qui renferme un amide d'acide gras et un acide gras.

2. Adhésif à base de cyanoacrylate, stable au stockage selon la revendication 1, caractérisé en ce que l'on a utilisé au cours de la fabrication des tubes, un amide d'acide gras de formule générale R₃-CO-NR₁R₂ dans laquelle R₁ et R₂, indépendamment l'un de l'autre, sont de l'hydrogène ou un radical alcoyle ayant de 1 à 6 atomes de carbone, en particulier dans les deux cas sont simultanément de l'H, et dans laquelle R₃ est un radical alcoyle ayant plus de 9 atomes de carbone, en particulier de 11 à 21.

3. Adhésif à base de cyanoacrylate stable au stockage selon la revendication 1, caractérisé en ce que lors de la fabrication des tubes on a utilisé un acide gras de formule générale CH₃(CH₂)ₙCOOH dans laquelle n est >10, de préférence 16.

4. Adhésif à base de cyanoacrylate, stable au stockage selon la revendication 1, caractérisé en ce que lors de la fabrication des tubes on a utilisé une teneur en acide gras de 10 à 70 % en poids, rapporté à l'amide d'acide gras, de préférence de 20 à 50 % en poids.

5. Adhésif à base de cyanoacrylate, stable au stockage selon la revendication 1, caractérisé par les étapes de procédé au cours de la fabrication des tubes :
a) application de l'agent lubrifiant sur le produit semi-fini en aluminium, et
b) déformation du produit semi-fini en aluminium auxquelles on annexe de préférence l'étape suivante :
c) chauffage à plus de 300°C pendant au moins 10 minutes.

6. Tubes en aluminium, caractérisés en ce qu'au cours de leur fabrication, un agent lubrifiant a été utilisé code agent de moulage par extrusion qui renferme un amide d'acide gras et un acide gras.

7. Tubes en aluminium selon la revendication 6, caractérisés en ce que lors de leur fabrication a été utilisé un amide d'acide gras de formule générale :
R₃CONR₁R₂
dans laquelle R₁ et R₂, indépendamment l'un de l'autre sont H ou un radical alcoyle ayant de 1 à 6 atomes de carbone, en particulier dans les deux cas sont simultanément H, et dans laquelle R₃ est un radical alcoyle avec plus de 9 en particulier de 11 à 21 atomes de carbone.

8. Tubes en aluminium selon la revendication 6 ou 7, caractérisés en ce que lors de leur fabrication, a été utilisé un acide gras de formule générale CH₃(CH₂)ₙCOOH dans laquelle n est >10, de préférence est 16.

9. Tubes en aluminium selon la revendication 6, 7 ou 8, caractérisés en ce que lors de leur fabrication a été utilisée une concentration d'acide gras de 10 à 70 % en poids, rapporté à l'amide d'acide gras, de préférence de 20 à 50 % en poids.

10. Tubes en aluminium selon la revendication 6, 7, 8 ou 9, caractérisés par les étapes de procédé au cours de la fabrication des tubes :
a) application de l'agent lubrifiant sur le produit semi-fini en aluminium et,
b) déformation du produit semi-fini en aluminium,
dans lesquelles on ajoute de préférence l'étape suivante :
c) chauffage à plus de 300°C pendant au moins 10 minutes.
